# EUROPÄISCHE PATENTSCHRIFT

(11) **EP 0 544 167 B1**
(45) Veröffentlichungstag und Bekanntmachung des Hinweises auf die Patenterteilung: **03.01.1996**
(21) Anmeldenummer: 92119517.8
(22) Anmeldetag: 14.11.1992
(51) Int. Cl.: D21F 1/00

(54) **Papiermaschinenbespannung, insbesondere Trockensieb**
Papermaking fabric, in particular dryer felt
Toile pour machine à papier, en particulier toile de séchage

(30) Priorität: 19.11.1991 DE 4137984
(43) Veröffentlichungstag der Anmeldung: 02.06.1993
(73) Patentinhaber: Thomas Josef Heimbach GmbH & Co., D-52353 Düren (DE)
(72) Erfinder: Halterbeck, Walter, W-5160 Düren (DE); Hüser, Martin, W-5160 Düren (DE)
(74) Vertreter: Paul, Dieter-Alfred, Dipl.-Ing.

(56) Entgegenhaltungen:
- DE-A- 1 444 115
- US-A- 3 772 137

## Beschreibung

Die Erfindung betrifft eine Papiermaschinenbespannung, insbesondere Trockensieb, mit oder bestehend aus einem textilen Flächengebilde, z. B. einem Gewebe, Gewirke, Gelege oder dergleichen, das im Querschnitt abgeflachte Fäden aufweist, wobei sich jeweils die längere Achse des Querschnitts dieser Fäden parallel zur Ebene der Papiermaschinenbespannung erstreckt.

Papiermaschinenbespannungen sind textile Materialbahnen sehr großer Länge und erheblicher Breite, die der Ausbildung und Führung sowie dem Transport der Papierbahn durch die einzelnen Partien der Papiermaschine dienen, und zwar im wesentlichen der Blattbildungspartie, der Pressenpartie und Trockenpartie. Dabei kommen als textile Flächengebilde für die Materialbahn vornehmlich Gewebe zum Einsatz, die in ihrem Gewebeaufbau den jeweiligen Anforderungen in den einzelnen Partien der Papiermaschine speziell angepaßt sind. Teilweise werden diese Gewebe auch mit Faservliesen ein- und beidseitig belegt und vernadelt, um filzartige Oberflächen zu erhalten. Anstatt eines Gewebes können auch andere Flächengebilde verwendet werden, beispielsweise Kettengewirke oder Fadengelege.

Für das Flächengebilde einer Papiermaschinenbespannung werden Monofilamente oder aus Einzelfasern bestehende Multifilamente verwendet. Als Material kommen hierfür praktisch ausnahmslos thermoplastische Polymere, insbesondere Polyamide, Polyester oder dergleichen, in Frage. In der Regel sind die Monofilamente bzw. die Einzelfasern der Multifilamente massiv und haben einen Durchmesser von 0̸,1 mm und darüber. Der Querschnitt ist meist kreisrund.

Im Stand der Technik sind jedoch auch Papiermaschinenbespannungen mit einem Flächengebilde bekannt, das nicht kreisrunde Fäden enthält (US-PS 3 858 623). Dabei hat es sich für den Einsatz insbesondere in der Trockenpartie einer Papiermaschine als günstig erwiesen, abgeflachte Fäden zu verwenden, deren längere Querschnittsachse sich parallel zur Ebene der Papiermaschinenbespannung erstreckt. Vornehmlich wurde vorgeschlagen, nur die sich in Laufrichtung der Papiermaschinenbespannung erstreckenden Längsfäden abgeflacht auszubilden (vgl. z. B. US-PS 2 0̸0̸3 123, US-PS 3 139 119, US-PS 3 545 70̸5, US-PS 3 632 0̸68, US-PS 4 142 557, DE-OS 28 47 327, US-PS 4 351 874, GB-OS 2 0̸97 435). Es sind aber auch Papiermaschinenbespannungen bekannt, bei denen Längs-und Querfäden aus Flachdrähten bestehen, beispielsweise bei Metallfadengelegen (US-PS 3 164 514, US-PS 3 30̸9 265), aber auch bei Metallgeweben (US-PS 3 346 465). Entsprechendes ist auch bei Geweben aus Kunststoffäden bekannt (GB-PS 980̸ 288).

Die Verwendung von abgeflachten Fäden hat insbesondere bei der Verwendung als Trockensieb erhebliche Vorteile. Das Trockensieb kann mit- einer geringeren Dicke ausgeführt werden, was eine bessere Wärmeübertragung von den Heizwalzen auf die Papierbahn zur Folge hat. Außerdem ist die Materialdichte innerhalb des Trockensiebs größer als bei Verwendung kreisrunder Fäden, wodurch die Luftdurchlässigkeit verringert wird. Eine zu hohe Luftdurchlässigkeit hat nämlich zur Folge, daß erhebliche Luftbewegungen durch das Trockensieb stattfinden, die zu einem Flattern des Trockensiebes führen können.

Die Herstellung von Papiermaschinenbespannungen mit Fadensystemen, die abgeflachte Fäden enthalten, bereitet Schwierigkeiten, da die Fäden sich dabei nicht verdrillen dürfen. Die Gefahr der Verdrillung ist insbesondere bei Schußfäden gegeben. Im Stand der Technik sind keine brauchbaren Vorschläge bekannt, wie die Verdrillung der Fäden verhindert werden kann.

Der Erfindung liegt deshalb die Aufgabe zugrunde, eine Papiermaschinenbespannung der eingangs genannten Art so zu gestalten, daß gesichert ist, daß die abgeflachten Fäden immer so orientiert sind, daß sich die jeweils längere Achse des Fadenquerschnitts parallel zur Ebene der Papiermaschinenbespannung erstreckt. Gegenstand der Erfindung ist ferner ein Verfahren zur Herstellung einer solchen Papiermaschinenbespannung.

Diese Aufgabe wird erfindungsgemäß dadurch gelöst, daß die abgeflachten Fäden aus im Querschnitt ringförmigen Monofilamenten und/oder aus Multifilamenten, die aus im Querschnitt ringförmigen Einzelfasern gebildet sind, bestehen, wobei die im Querschnitt ringförmigen Monofilamente bzw. Einzelfasern der Multifilamente wenigstens in den Bereichen, in denen sie im wesentlichen parallel zur Ebene der Papiermaschinenbespannung verlaufen, plastisch zu dem abgeflachten Querschnitt verformt sind.

Eine solche Papiermaschinenbespannung kann erfindungsgemäß in der Weise hergestellt werden, daß für das Flächengebilde im Querschnitt hohle Monofilamente und/oder Multifilamente mit im Querschnitt hohlen Einzelfasern verwendet werden und daß das damit versehene oder daraus bestehende Flächengebilde einer solchen Druck- und Hitzebehandlung ausgesetzt wird, daß die Mono- bzw. Multifilamente wenigstens in den Bereichen, in denen sie im wesentlichen parallel zur Ebene der Papiermaschinenbespannung verlaufen, plastisch zu den abgeflachten Querschnitt verformt werden.

Bei diesem Verfahren werden also für die Bildung des Flächengebildes zunächst hohle Monofilamente und/oder Multifilamente mit hohlen Einzelfasern verwendet, so daß es nicht darauf ankommt, in welcher Orientierung sie in das Flächengebilde eingebracht bzw. eingebunden werden. Die Verformung zu einem abgeflachten Querschnitt geschieht dann durch eine Druck- und Hitzebehandlung, beispielsweise durch Kalandrierung, indem das fertiggestellte Fadensystem zwischen einem oder anderen Paaren von beheizten Walzen hindurchgeführt wird. Hierdurch werden die hohlen Monofilamente bzw. die Multifilamente mit hohlen Einzelfasern plastisch verformt und erhalten auf diese Weise einen abgeflachten Querschnitt. Es können also normale Maschinen für die Herstellung des Flächengebildes verwendet werden. Durch die Druck- und Hitzebehandlung lassen sich außerordentlich dünne Papiermaschinenbespannungen, insbesondere Trockensiebe, verwirklichen, die eine sehr gute Wärmeübertragung garantieren und zudem eine solche Dichte innerhalb,des Fadensystems aufweisen, daß die Luftdurchlässigkeit und damit die Flatterneigung nur gering ist. Zudem kann auch das Gewicht einer solchen Papiermaschinenbespannung reduziert werden.

Es ist zwar bekannt, bei Papiermaschinenbespannungen das in Gewebeform vorliegende Fadensystem mit hohlen Monofilamenten zu versehen. Solche Monofilamente waren Stand der Technik, wurden jedoch zunächst auf anderen Gebieten der Technik eingesetzt (vgl. US-PS 2 399 259 und US-PS 3 772 137). Nach der US-PS 4 251 588 verspricht eine mit solchen hohlen Filamenten ausgerüstete Papiermaschinenbespannung eine gegenüber massiven Monofilamenten verbesserte Dimmensionsstabilität insbesondere unter Verformungsbeanspruchungen, wie sie in der Pressenpartie auftreten, einen höheren Grad der Einbindung der Fäden untereinander, eine länger anhaltende Flexibilität und insgesamt eine verbesserte Lebensdauer. Die Verwendung von hohlen Kunststoffschußfäden ist auch der DE-OS 28 47 327 zu entnehmen.

Daneben ist es bekannt, in Papiermaschinenbespannungen hohle Fasern als Träger für eine Behandlungsflüssigkeit einzusetzen (EP-A1 0̸ 191 231). Diese Behandlungsflüssigkeit tritt während des Betriebs der Papiermaschinenbespannung über öffnungen, beispielsweise am Ende der Fasern, aus, insbesondere um eine Reinigungswirkung zu erzielen. Die Fasern sind dabei Teile von Spinngarnen, Multifilamenten oder aufgenadelten Faservliesen.

Bei dem Einsatz von hohlen Monofilamenten ist jedoch ausdrücklich vor einer Abflachung der Fadenquerschnitte gewarnt worden (vgl. US-PS 4 251 588), weshalb die in dieser Druckschrift beschriebenen Hohlmonofilamente nur ein geringes Hohlvolumen in der Größenordnung von 3 bis 15% des gesamten Querschnittes aufweisen.

In Ausbildung der Erfindung ist vorgesehen, daß die im Querschnitt ringförmigen Monofilamente bzw. Fasern der Multifilamente derart verformt sind, daß sie mit ihren Innenseiten aneinanderliegen, d. h. maximal abgeflacht sind, um zu einem möglichst dünnen Fadensystem zu kommen.

Sofern die Papiermaschinenbespannung aus dem textilen Flächengebilde besteht, kommt insbesondere der Einsatz als Trockensieb in Frage. Grundsätzlich kann die Erfindung auch für alle übrigen Arten von Papiermaschinenbespannung zum Einsatz kommen. Sofern die Papiermaschinenbespannung als Preßfilz gedacht ist, besteht die Möglichkeit, das textile Flächengebilde mit den abgeflachten Fäden ein- oder beidseitig in an sich bekannter Weise mit einem Faservlies zu vernadeln, so daß die Bespannung ein- oder beidseitig eine filzartige Oberfläche erhält.

Die erfindungsgemäß verformten, ringförmigen Monofilamente bzw. Multifilamente mit ringförmigen Einzelfasern können grundsätzlich sowohl in Längs- als auch in Querrichtung in das Fadensystem eingebracht werden. Wesentliche Vorteile werden jedoch auch dann schon erreicht, wenn diese Monofilamente bzw. Multifilamente nur in einer Richtung der Papiermaschinenbespannung verlaufen, und zwar wenn das Fadensystem flachgewebt ist, vorzugsweise in Querrichtung. Für die Längsrichtung können dann im Querschnitt runde Fäden verwendet werden. Es können aber auch massive Flachdrähte zum Einsatz kommen, da sich Kettfäden in einer Webmaschine leichter verdrillfrei halten lassen als Schußfäden.

Soweit die Papiermaschinenbespannung ein als Gewebe ausgebildetes Flächengebilde aufweist oder daraus besteht, hat es sich als vorteilhaft erwiesen, daß das Gewebe auf beiden Seiten eine gleiche Bindung hat, also insoweit symmetrisch ausgebildet ist.

Eine vorteilhafte Weiterentwicklung des erfindungsgemäßen Verfahrens besteht darin, für das Flächengebilde als Ausgangsmaterial hohle Monofilamente und/oder hohle Fasern für die Multifilamente zu verwenden, die außen- und innenseitig kreisrunden Querschnitt haben, bevor sie plastisch verformt werden. Es kommt dann nicht darauf an, in welcher Orientierung sie in das Fadensystem eingebracht werden.

Nach der Erfindung sollten ferner hohle Monofilamente bzw. hohle Einzelfasern für die Multifilamente verwendet werden, die eine freie Querschnittsfläche haben, die zwischen 20̸ und 80̸%, vorzugsweise 40̸ bis 60̸% der gesamten Querschnittsfläche liegt. Mit besonders dünnwandigen Monofilamenten bzw. Fasern lassen sich stark abgeflachte Fadenquerschnitte erzielen, wobei die Dünnwandigkeit durch die jeweils aufzunehmenden Kräfte begrenzt wird.

In der Zeichnung ist die Erfindung an Hand eines Ausführungsbeispiels näher veranschaulicht. Es zeigen:
- Figur (1): einen teilweisen Längsschnitt durch eine Papiermaschinenbespannung parallel zu dessen Laufrichtung;
- Figur (2): einen teilweisen Querschnitt durch die Papiermaschinenbespannung gemäß Figur (1) in der Ebene A-A (Figur 1);
- Figur (3): einen teilweisen Querschnitt durch die Papiermaschinenbespannung gemäß Figur (1) in der Ebene B-B (Figur 1);
- Figur (4): einen teilweisen Längsschnitt durch die Papiermaschinenbespannung gemäß den Figuren (1) bis (3) nach einer Kalandrierbehandlung;
- Figur (5): einen Querschnitt durch die Papiermaschinenbespannung gemäß Figur (4) in der Ebene C-C (Figur 4);
- Figur (6): einen teilweisen Querschnitt durch die Papiermaschinenbespannung gemäß Figur (4) in der Ebene D-D (Figur 4).

Das in den Figuren dargestellte Trockensieb (1) ist für die Trockenpartie einer Papiermaschine bestimmt. Es besteht aus einem hier nur beispielhaft in Leinwandbindung ausgeführten Gewebe (2) mit sich in Querrichtung, d. h. quer zu vorgesehenen Laufrichtung des Trockensiebes (1) erstreckenden Querfäden (3, 4, 5) und sich längs der Laufrichtung erstreckenden Längsfäden (6, 7, 8, 9).

Die Querfäden (3, 4, 5) verlaufen relativ gerade durch den Körper des Gewebes (2) und sind als massive Monofilamente ausgebildet. Für die Längsfäden (6, 7, 8, 9) sind bei der Herstellung des Gewebes (2) im Querschnitt ringförmige Hohlmonofilamente verwendet worden, wie sich insbesondere aus den Figuren (2) und (3) ersehen läßt. Die Längsfäden (6, 7, 8, 9) haben dabei zunächst innen- wie außenseitig einen kreisförmigen Querschnitt und binden die Querfäden (3, 4, 5) ein.

Nach dem Webprozeß wird das Gewebe (2) einer Kalandrierbehandlung unterworfen, indem es zwischen Paaren von gegeneinandergedrückten Kalandrierwalzen hindurchgeleitet wird, wobei diese Kalandrierbehandlung auch mehrfach erfolgen kann. Auf Grund dieser Kalandrierbehandlung werden die Flachseiten des Gewebes (2) einer gleichzeitigen Druck- und Hitzebehandlung unterzogen. Diese hat zur Folge, daß die als Hohlmonofilamente ausgebildeten Längsfäden (6, 7, 8, 9) flachgedrückt werden, also einen nahezu rechteckigen Querschnitt einnehmen, wobei die Innenseiten der Längsfäden (6, 7, 8, 9) aufeinander zu liegen kommen, wie dies inbesondere aus den Figuren (5) und (6) deutlich wird.

Wie beim Vergleich der Figuren (1) und (4) erkennbar ist, wird die Dicke des Trockensiebes (1) auf Grund der Abflachung der Längsfäden (6, 7, 8, 9) erheblich verringert. Die Dicke könnte noch weiter dadurch verringert werden, daß auch für die Querfäden (3, 4, 5) Hohlmonofilamente verwendet werden.

## Patentansprüche

1. Papiermaschinenbespannung, mit oder bestehend aus einem textilen Flächengebilde, z. B. einem Gewebe, Gewirke, Gelege oder dergleichen, das abgeflachte Fäden aufweist, wobei sich jeweils die längere Achse des Querschnitts dieser Fäden parallel zur Ebene der Papiermaschinenbespannung erstreckt, dadurch gekennzeichnet, daß die abgeflachten Fäden (6, 7, 8, 9) aus im Querschnitt ringförmigen Monofilamenten und/oder aus Multifilamenten, die aus im Querschnitt ringförmigen Einzelfasern gebildet sind, bestehen, wobei die im Querschnitt ringförmigen Monofilamente bzw. Einzelfasern der Multifilamente wenigstens in den Bereichen, in denen sie im wesentlichen parallel zur Ebene der Papiermaschinenbespannung (1) verlaufen, plastisch zu dem abgeflachten Querschnitt verformt sind.

2. Papiermaschinenbespannung nach Anspruch 1,
dadurch gekennzeichnet, daß die im Querschnitt ringförmigen Monofilamente (6, 7, 8, 9) bzw. Einzelfasern der Multifilamente derart verformt sind, daß ihre Innenseiten aneinanderliegen.

3. Papiermaschinenbespannung nach einem der Ansprüche 1 oder 2,
dadurch gekennzeichnet, daß das textile Flächengebilde ein-oder beidseitig mit einem Faservlies vernadelt ist.

4. Papiermaschinenbespannung Anspruch 1 bis 3
dadurch gekennzeichnet, daß die ringförmigen Monofilamente bzw. Multifilamente mit ringförmigen Einzelfasern nur in Querrichtung der Papiermaschinenbespannung (1) verlaufen.

5. Papiermaschinenbespannung nach einem der Ansprüche 1 bis 4,
dadurch gekennzeichnet, daß die Papiermaschinenbespannung (1) ein als Gewebe (2) ausgebildetes Flächengebilde aufweist oder daraus besteht und daß das Gewebe (2) auf beiden Seiten eine gleiche Bindung hat.

6. Verfahren zur Herstellung einer Papiermaschinenbespannung nach einem der Ansprüche 1 bis 5,
dadurch gekennzeichnet, daß für das textile Flächengebilde als Ausgangsmaterial hohle Monofilamente (6, 7, 8, 9) und/oder Multifilamente mit hohlen Einzelfasern verwendet werden und daß das damit versehene Flächengebilde einer solchen Druck- und Hitzebehandlung ausgesetzt wird, daß die Mono- bzw. Multifilamente wenigstens in den Bereichen, in denen sie im wesentlichen parallel zur Ebene der Papiermaschinenbespannung verlaufen, plastisch zu dem abgeflachten Querschnitt verformt werden.

7. Verfahren nach Anspruch 6,
dadurch gekennzeichnet, daß für das Flächengebilde (2) als Ausgangsmaterial hohle Monofilamente (6, 7, 8, 9) und/oder hohle Einzelfasern für die Multifilamente verwendet werden, die außen- und innenseitig kreisrunden Querschnitt haben.

8. Verfahren nach Anspruch 7,
dadurch gekennzeichnet, daß die hohlen Monofilamente (6, 7, 8, 9) bzw. Einzelfasern der Multifilamente eine freie Querschnittsinnenfläche haben, die zwischen 20̸ und 80̸%, vorzugsweise 40̸ bis 60̸%, der gesamten Querschnittsfläche liegt.

9. Verfahren nach einem der Ansprüche 6 bis 8,
dadurch gekennzeichnet, daß die hohlen Monofilamente bzw. die Multifilamente mit hohlen Einzelfasern nur in Querrichtung der Papiermaschinenbespannung (1) in das Fadensystem (2) eingebracht werden.

10. Verfahren nach einem der Ansprüche 6 bis 9,
dadurch gekennzeichnet, daß das Fadensystem (2) für die Druck- und Hitzebehandlung kalandriert wird.

## Claims

1. A paper-making machine covering, comprising or consisting of a planar textile formation, e.g. a woven fabric, knitted fabric, lay-up or the like, which has flattened filaments, wherein the longer axis of the cross-section of each of these filaments extends parallel to the plane of the paper-making machine covering, characterised in that the flattened filaments (6, 7, 8, 9) consist of monofilaments which are annular in cross-section and/or of multifilaments which are formed from individual fibres which are annular in cross-section, wherein the monofilaments or the individual fibres of the multifilaments which are annular in cross-section are plastically deformed to form the flattened cross-section, at least in the regions in which they run substantially parallel to the plane of the paper-making machine covering (1).

2. A paper-making machine covering according to claim 1, characterised in that the monofilaments (6, 7, 8, 9) or the individual fibres of the multifilaments which are annular in cross-section are deformed in such a way that their internal faces adjoin each other.

3. A paper-making machine covering according to either one of claims 1 or 2, characterised in that the planar textile formation is pinned to a fibrous web on one or both sides.

4. A paper-making machine covering according to claims 1 to 3, characterised in that the annular monofilaments or multifilaments comprising annular individual fibres only run in the transverse direction of the paper-making machine covering (1).

5. A paper-making machine covering according to any one of claims 1 to 4, characterised in that the paper-making machine covering (1) ) comprises or consists of a planar formation constructed as a woven fabric (2), and that the woven fabric (2) has an identical weave on both sides.

6. A process for producing a paper-making machine covering according to any one of claims 1 to 5, characterised in that hollow monofilaments (6, 7, 8, 9) and/or multifilaments having hollow individual fibres are used as a starting material for the planar textile formation, and that the planar formation provided therewith is subjected to a pressure- and heat-treatment such that the mono- or multifilaments are plastically deformed to form the flattened cross-section, at least in the regions in which they run substantially parallel to the plane of the paper-making machine covering.

7. A process according to claim 6, characterised in that hollow monofilaments (6, 7, 8, 9) and/or hollow individual fibres for the multifilaments which have a circular cross-section on the outside and on the inside are used as a starting material for the planar formation (2).

8. A process according to claim 7, characterised in that the hollow monofilaments (6, 7, 8, 9) or the individual fibres of the multifilaments have a free internal cross-sectional area which is between 20 and 80%, preferably 40 to 60%, of the total cross-sectional area.

9. A process according to any one of claims 6 to 8, characterised in that the hollow monofilaments or the multifilaments comprising hollow individual fibres are only introduced into the filamentary system (2) in the transverse direction of the paper-making machine covering (1).

10. A process according to any one of claims 6 to 9, characterised in that the filamentary system (2) is calendered for the pressure- and heat-treatment

## Revendications

1. Garniture pour machine à papier comprenant une structure textile plane ou consistant en une telle structure, par exemple en un tissu, un tricot, un entrelacs ou une structure similaire présentant des fils aplatis, l'axe respectivement le plus long de la section transversale de ces fils s'étendant parallèlement au plan de la garniture pour machine à papier, caractérisée par le fait que les fils aplatis (6, 7, 8, 9) consistent en des monofilaments de section transversale annulaire et/ou en des multifilaments formés par des fibres individuelles de section transversale annulaire, les monofilaments ou les fibres individuelles des multifilaments, respectivement de section transversale annulaire, étant déformé(e)s plastiquement, pour obtenir la section transversale aplatie, au moins dans les régions dans lesquelles ils (elles) s'étendent pour l'essentiel parallèlement au plan de la garniture (1) pour machine à papier.

2. Garniture pour machine à papier, selon la revendication 1,
caractérisée par le fait que les monofilaments (6, 7, 8, 9) ou les fibres individuelles des multifilaments, respectivement de section transversale annulaire, sont déformé(e)s de façon telle que leurs faces internes soient appliquées les unes contre les autres.

3. Garniture pour machine à papier, selon l'une des revendications 1 ou 2,
caractérisée par le fait que la structure textile plane est assemblée par piqûre, d'un côté ou des deux côtés, avec une carde fibreuse.

4. Garniture pour machine à papier, selon les revendications 1 à 3,
caractérisée par le fait que les monofilaments annulaires, respectivement les multifilaments à fibres individuelles annulaires, s'étendent uniquement dans le sens transversal de la garniture (1) pour machine à papier.

5. Garniture pour machine à papier, selon l'une des revendications 1 à 4,
caractérisée par le fait que ladite garniture (1) pour machine à papier présente une structure plane réalisée sous la forme d'un tissu (2), ou est constituée de ladite structure ; et par le fait que le tissu (2) comporte une armure identique des deux côtés.

6. Procédé de fabrication d'une garniture pour machine à papier, selon l'une des revendications 1 à 5,
caractérisé par le fait qu'on utilise, en tant que matériau de départ pour la structure textile plane, des monofilaments creux (6, 7, 8, 9) et/ou des multifilaments à fibres individuelles creuses ; et par le fait que la structure plane munie de ces éléments est soumise à un traitement par pression et par chaleur tel que les monofilaments ou multifilaments soient respectivement déformés plastiquement, pour obtenir la section transversale aplatie, au moins dans les régions dans lesquelles ils s'étendent pour l'essentiel parallèlement au plan de la garniture pour machine à papier.

7. Procédé selon la revendication 6,
caractérisé par le fait qu'on utilise, en tant que matériau de départ pour la structure plane (2), des monofilaments creux (6, 7, 8, 9) et/ou des fibres individuelles creuses destinées aux multifilaments, qui présentent extérieurement et intérieurement une section transversale circulaire.

8. Procédé selon la revendication 7,
caractérisé par le fait que les monofilaments creux (6, 7, 8, 9) ou, respectivement, les fibres individuelles des multifilaments possèdent transversalement une surface interne libre représentant entre 20 et 80 %, de préférence entre 40 et 60 % de la surface totale de leur section transversale.

9. Procédé selon l'une des revendications 6 à 8,
caractérisé par le fait que les monofilaments creux, respectivement les multifilaments à fibres individuelles creuses, sont intégrés dans l'assemblage de fils (2) uniquement dans le sens transversal de la garniture (1) pour machine à papier.

10. Procédé selon l'une des revendications 6 à 9, caractérisé par le fait que l'assemblage de fils (2) est calandré en vue du traitement par pression et par chaleur.
